# EUROPÄISCHE PATENTSCHRIFT

(11) **EP 1 384 523 B1**
(45) Veröffentlichungstag und Bekanntmachung des Hinweises auf die Patenterteilung: **17.08.2005**
(21) Anmeldenummer: 03012962.1
(22) Anmeldetag: 07.06.2003
(51) Int. Cl.: B05D 1/24, B05C 19/02

(54) **Kontinuierliche chromatfreie Rohrbeschichtung durch Wirbelsintern**
Process for continuously and chromate free coating a pipe in a fluidized bed
Procédé d'application en lit fluidisé et en continu d'un revêtement sans chromate sur un tube

(30) Priorität: 23.07.2002 DE 10233345
(43) Veröffentlichungstag der Anmeldung: 28.01.2004
(73) Patentinhaber: Degussa AG, 40474 Düsseldorf (DE)
(72) Erfinder: Heinrich, Dirk, 45699 Herten (DE); Scholten, Heinz, Dr., 45721 Haltern am See (DE)

(56) Entgegenhaltungen:
- US-A- 3 108 022
- US-A- 3 560 239
- GEMMER R: "Aussenbeschichten von Rohren mit PVC durch Wirbelsintern" KUNSTSTOFFE, Bd. 57, Nr. Heft 1, 1967, Seiten 21-24, XP009018626

## Beschreibung

Beschichtete Rohre für die Automobilindustrie werden bisher mittels Verwendung von Chrom VI-Verbindungen (Chromate) hergestellt. Chromate werden gebraucht, um beim bisher angewendeten Extrusionsverfahren sehr gute Haftwerte zu erzielen. Dazu werden chromatierte Rohre eingesetzt, auch Aluminiumrohre werden chromatiert, Stahlrohre werden zunächst aluminiert, bevor diese dann chromatiert werden. Ab dem Jahre 2003 werden jedoch von der Automobilindustrie chromfreie Rohre gefordert.

Aufgabe der Erfindung war es, ein neues Verfahren bereitzustellen, welches die kontinuierliche chromfreie Rohrbeschichtung ermöglicht. Verfahren zur kontinuierlichen Beschichtung von Rohren sind bereits bekannt. So wird in der Zeitschrift "Kunststoffe", 57. Jahrgang, Heft 1, Seite 21-24 ein Verfahren beschrieben, mit dem Rohre mit PVC durch Wirbelsintern beschichtet werden, allerdings wird darin nicht auf gute Haftwerte und homogene Schichtdickenverteilungen eingegangen. Es lassen sich damit nicht die wesentlichen Anforderungen der Automobilindustrie erfüllen.

Die Nachteile des Standes der Technik, insbesondere die Haftwerte und die Schichtdickenverteilung, auch bei dünnen Schichten (120 - 150 µm) konnten nun mit einem Verfahren gemäß den Patentansprüchen überwunden werden.

Die Anlage arbeitet bevorzugt automatisch und kontinuierlich und dient zur Außenbeschichtung von Rohren durch Wirbelsintern. Sie besteht aus den folgenden Teilen:
1) der Vorbehandlungsanlage zum Reinigen der im Anlieferungszustand meist fettigen Rohre;
2) dem Primer-Haftvermittler-Becken zum Auftragen des Haftvermittlers zwischen Stahloberfläche und Kunststoffschicht (Sprüh- oder Tauchanlage);
3) der Mittelfrequenz-Induktionsspule 1 zum Einbrennen des Primers und wenn ein lösemittelhaltiger Primer eingesetzt wird zum Verdampfen des Lösemittels;
4) dem Radiallüfter zum schnelleren Abführen des verdampften Lösemittels;
5) der Mittelfrequenz-Induktionsspule 2 zur Vorwärmung des Rohres,
6) dem Wirbelsinterbecken mit integrierter Mittelfrequenz-Induktionsspule 3 zum Aufbringen des Beschichtungsmittels. Da das Beschichtungsmittel einen zu geringen dielektrischen Verlustfaktor hat, erwärmt es sich nicht, während das vorgewärmte durchlaufende Stahlrohr sich sehr schnell auf die gewünschte Temperatur erwärmt. Die Schichtdicke wird beim Wirbelsintern maßgeblich durch Vorwärmtemperatur und Tauchzeit geregelt. Im Falle eines durchlaufenden Rohres bedeutet dies, dass die Schichtdicke durch die Generatorleistung und die Vorschubgeschwindigkeit des Rohres verändert werden kann. Beide können am Schaltpult unabhängig voneinander geregelt werden;
7) den Einbauten im Wirbelsinterbecken, bestehend aus Luftdusche oberhalb des Rohres, um Pulveranhäufungen zu vermeiden und den Strömungsleitblechen unterhalb des Rohres, um Pulvermangel und dadurch resultierend Poren an der Unterseite des Rohres zu vermeiden. Nur durch die speziellen Einbauten kann eine gleichmäßige Schichtdicke sowohl radial, als auch axial gewährleistet werden;
8) der Mittelfrequenz-Induktionsspule 4 zur Glättung der nicht komplett aufgeschmolzenen Beschichtung;
9) der Schmelzstrecke, die benötigt wird, um den nach dem Austritt des Rohres aus der Mittelfrequenz-Induktionsspule 4 anhaftenden Beschichtungsbelag durchzuschmelzen und glattzuschmelzen. Die Schicht ist während des Durchlaufens noch heiß und weich und kann daher leicht verletzt werden. Das Rohr darf daher in dieser Phase nicht über Rollen geführt werden.
10) der Luftdusche zum Vorabkühlen der Rohroberfläche. Die Rohroberflächentemperatur wird dadurch unter den Schmelzpunkt des Beschichtungsmittels geregelt;
11) der Wasserkühlung. Das Rohr läuft in eine Wasserrinne, in der die Schicht weiter abkühlt und erhärtet, so dass hier wieder eine Führung über Rollen möglich ist.

Je nach gewünschter Schichtdicke lassen sich die Induktionsspulen unter 5, 6 und 8 in unterschiedlicher Kombination und Leistung betreiben. Folgende Möglichkeiten des Induktionsspulen-Einsatzes sind dabei gegeben:
5 und 8,
5 und 6,
5, 6 und 8,
6,
6 und 8.

Die Rohre werden jeweils durch Mittelfrequenzinduktion erwärmt. Näherungsformeln für den Bedarf an elektrischer Energie, die Beschichtungsleistung einer solchen Anlage sowie der Pulverbedarf werden angegeben. Mit dem Verfahren können Rohrstücke in einer gewünschten Länge zu einem endlosen Strang zusammengekoppelt und im horizontalen Durchlaufverfahren mit Kunststoffpulver außenbeschichtet werden. Als Beschichtungsmittel eignen sich wirbelfähige, schmelzbare Polymere oder Gemische daraus. Besonders geeignet sind Polyamid-Pulver, insbesondere auf Basis von Polyamid 11 und Polyamid 12. Dabei lassen sich Pulver hergestellt nach DE 29 06 647 (Hüls AG), mit dem Handelsnamen VESTOSINT (Degussa AG) besonders gut verarbeiten, da sie aufgrund der Herstellung im Fällverfahren eine besonders runde Kornform erreichen. Auf die Rohroberfläche wird zunächst ein handelsüblicher Haftvermittler aufgetragen. Als Primer eignen sich dabei alle gängigen Typen für Polymere, insbesondere diejenigen für Polyamide. Sie können sowohl in Lösung, Suspension oder Pulverform aufgetragen werden. Besonders geeignet für VESTOSINT sind die speziell auf VESTOSINT abgestimmten Haftvermittler. Wird ein lösemittelhaltiger Haftvermittler mit einem Feststoffgehalt von ca. 8 % eingesetzt, so liegt die Schichtdicke des abgelüfteten Primers zwischen 5 und 8 µm. Mit dem erfindungsgemäßen Verfahren lassen sich einheitliche Schichtdicken von 50 bis 1 000 µm erzielen. Bevorzugt werden Schichtdicken von 50 bis 300 µm, wobei mit dem erfindungsgemäßen Verfahren Schwankungen von ± 30 % erreicht werden können. Auf die Rohroberfläche wird zunächst ein handelsüblicher Haftvermittler (z.B. VESTOSINT Haftvermittler WS 5) aufgetragen. Die Schichtdicke des abgelüfteten Primers typischerweise liegt zwischen 5 und 8 µm. Wird ein lösemittelhaltiger Haftvermittler eingesetzt, hat dieser in der Regel einen Feststoffgehalt von ca. 8 %.

Die mit dem erfindungsgemäßen Verfahren hergestellten Rohre eignen sich besonders als Hydraulik- und Bremsleitungen für z.B. die Automobilindustrie.

Das erfindungsgemäße Verfahren soll im Folgenden näher beschrieben werden.

### Vorwärmen durch Mittelfrequenzinduktion

Die Mittelfrequenz-Induktionserwärmung wurde gewählt, weil es eine im Durchlaufverfahren bequem regulierbare und noch dazu sehr rasche Erwärmungsmethode ist, bei der man den weiteren Vorteil hat, dass die Induktionsspule, die das durchlaufende Rohr erwärmt, direkt im wirbelnden Pulver angeordnet werden kann und dadurch keine Wärmeverluste eintreten. Bei 10 000 Hz und einer Rohrwanddicke von 2 mm dauert das Erwärmen um 300 °C 1 s. Bei kleineren Frequenzen geht das Erwärmen wegen der größeren Eindringtiefe sogar noch schneller vor sich, bei 2 000 Hz würde die Zeit nur 0, 73 s für die gleichen Verhältnisse sein. Die Induktionsspule ist als Rohrwendel ausgeführt und wird von Kühlwasser durchströmt; sie bleibt ebenso wie das Pulver kalt. Die Generatoranlage besteht aus dem Maschinengenerator, der die hohe Frequenz erzeugt, dem Schaltschrank mit Schaltpult, der Kondensatorbatterie und der Induktionsspule. Vereinfacht kann man sich die Anlage als Transformator vorstellen, in dessen Primärseite elektrische Energie hoher Frequenz eingespeist wird und dessen Sekundärseite aus nur einer Windung, dem Werkstück, besteht. Die daraus resultierende sehr hohe Stromdichte im Sekundärkreis hat das rasche Erwärmen zur Folge. Bei durchlaufenden Werkstücken kommen nur solche mit gleichbleibendem Querschnitt und einheitlicher Wanddicke in Frage, z. B. rotationssymmetrische Gegenstände wie Drähte, Rohre, Stäbe u. dgl.

### Energiebedarf und Beschichtungsleistung

Die Durchlaufgeschwindigkeit (Vorschub) der Rohre hängt von Rohrdurchmesser und Wanddicke, also vom Gewicht des Rohres pro Längeneinheit, sowie von der Generatorleistung ab. Natürlich spielen auch der Generatorwirkungsgrad und die erforderliche Erwärmung des Rohres eine wesentliche Rolle. Da diese letztgenannten Einflussgrößen jedoch in einer ersten Betrachtung als konstant oder mindestens nicht sehr veränderlich angesehen werden können, können entsprechende mittlere Zahlenwerte angenommen werden. Die erforderliche Generatorleistung ist :$\text{N} \text{=} \text{G} \text{·} {\text{c}}_{\text{p}} \text{·} \frac{\text{Δ} \text{t}}{\text{860η}}$ wobei N die Generatorleistung in kW, G das durchlaufende Rohrgewicht in kg/h, cp die spezifische Wärme von Stahl (~ 0,12 kcal/kg grd.), Δt die erforderliche Temperaturerhöhung des Rohres und η der Gesamtwirkungsgrad der Generatoranlage ist (rd. 0,6 bis 0, 75). Die Zahl 860 ergibt sich aus der Umrechnung 1 kW = 860 kcal/h. Löst man Gl. (1) nach G auf und setzt η = 0, 7 und Δt ~ 240 °C, so erhält man eine gut brauchbare Faustformel für die maximal erwärmbare Stahlmenge in kg/h bei einer bestimmten Generatorleistung (gültig für vorliegende und ähnliche Verhältnisse):$\text{G} \text{≈ 20} \text{N}$

Mit einem 36-kW-Mittelfrequenz-Generator würde man also rd. 720 kg/h Stahlrohr um 240 °C erwärmen können. Dieser Rechenwert wurde im Beispiel bestätigt.

Für Überschlagsrechnungen gilt als ungefährer Anhaltswert für den Leistungsbedarf (bei den vorliegenden und ähnlichen Verhältnissen):$\text{N} \text{≈ 50} \frac{\text{W}}{\text{kg} \text{/} \text{h}}$

Diese Faustformeln sind natürlich nicht dimensionsrichtig, weil dimensionsbehaftete Größen (z.B. die spezifische Wärme cₚ mit ihrem Zahlenwert eingesetzt wurden. Trotzdem haben sich solche dimensionsfalschen Gleichungen für Betriebsbelange als recht nützlich erwiesen. Kombiniert man die Formeln für das durchlaufende Rohrgewicht mit der Formel für die erforderliche Generatorleistung, so erhält man für Stahlrohre mit einem spezifischen Gewicht y = 7 ,85 kg/dm3 eine einfache Beziehung für die größte Durchlaufgeschwindigkeit (Vorschub) eines Rohres, die bei gegebener Generatorleistung möglich ist. Muss man z. B. auf einer Rohrbeschichtungsanlage häufig Rohre verschiedener Durchmesser und Wanddicken beschichten, so gibt die folgende Formel schnell einen Anhaltswert für die größte Durchlaufgeschwindigkeit. Für andere Verhältnisse muss der Zahlenfaktor etwas verändert werden:${\text{ν}}_{\text{max}} \text{≈ 18} \frac{\text{N}}{\text{(} {\text{d}}_{\text{a}} \text{-s} \text{)·} \text{s}}$

Hierin ist die Durchlaufgeschwindigkeit Vₘₐₓ in m/min, die Generatorleistung N in kW, der Rohraußendurchmesser dₐ in mm und die Rohrwanddicke s ebenfalls in mm einzusetzen.

### Beispiel:

### Die Rohrbeschichtungsanlage (Bild 01) besteht aus:

1) der Vorbehandlungsanlage zum Reinigen der im Anlieferungszustand meist fettigen Rohre;
2) dem Primer (Haftvermittler)-Becken zum Auftragen des Haftvermittlers zwischen Stahloberfläche und Kunststoffschicht (Sprüh- oder Tauchanlage);
3) der Mittelfrequenz-Induktionsspule 1 zum Einbrennen des Primers und Verdampfen des Lösemittels;
4) dem Radiallüfter zum schnelleren Abführen des verdampften Lösemittels;
5) der Mittelfrequenz-Induktionsspule 2 zur Vorwärmung des Rohres
6) dem Wirbelsinterbecken mit integrierter Mittelfrequenz-Induktionsspule 3 zum Aufbringen der Polyamid 12 Schicht. Da das PA-Pulver einen zu geringen dielektrischen Verlustfaktor hat, erwärmt es sich nicht, während das vorgewärmte durchlaufende Stahlrohr sich sehr schnell auf die gewünschte Temperatur erwärmt. Die Schichtdicke wird beim Wirbelsintern maßgeblich durch Vorwärmtemperatur und Tauchzeit geregelt. Im Falle eines durchlaufenden Rohres bedeutet dies, dass die Schichtdicke durch die Generatorleistung und die Vorschubgeschwindigkeit des Rohres verändert werden kann. Beide können am Schaltpult unabhängig voneinander geregelt werden;
7) den Einbauten im Wirbelsinterbecken, bestehend aus Luftdusche oberhalb des Rohres, um Pulveranhäufungen zu vermeiden und den Strömungsleitblechen unterhalb des Rohres, um Pulvermangel und dadurch resultierend Poren an der Unterseite des Rohres zu vermeiden. Nur durch die speziellen Einbauten kann eine gleichmäßige Schichtdicke sowohl radial, als auch axial gewährleistet werden;
8) der Mittelfrequenz-Induktionsspule 4 zur Glättung der nicht komplett aufgeschmolzenen Polyamid-Schicht;
9) der Schmelzstrecke, die benötigt wird, um den nach dem Austritt des Rohres aus der Mittelfrequenz-Induktionsspule 4 anhaftenden Polyamidbelag durchzuschmelzen und glattzuschmelzen. Die Schicht ist während des Durchlaufens noch heiß und weich und kann daher leicht verletzt werden. Das Rohr darf daher in dieser Phase nicht über Rollen geführt werden.
10) der Luftdusche zum Vorabkühlen der Rohroberfläche. Die Rohroberflächentemperatur wird dadurch unter den Schmelzpunkt des Polyamids geregelt;
11) der Wasserkühlung. Das Rohr läuft in eine Wasserrinne, in der die Schicht weiter abkühlt und erhärtet, so dass hier wieder eine Führung über Rollen möglich ist.

Die Ergebnisse einer Versuchsreihe auf der beschriebenen Anlage sind in Tabelle 1 zusammengefasst. Für die Beispiele 1 bis 7 wurde jeweils Polyamid 12 Fällpulver vom Typ VESTOSINT 2157 der Degussa AG eingesetzt. Bei allen angegebenen Beispielen fand keine Vorbehandlung durch Chromatieren statt.

### Prüfungen an geprimerten Rohren

a) TL 222 Korrosionsschutzüberzüge auf Bremsrohren (Oberflächenschutzanforderungen) **Ausf. D-Zn/PA**
   Korrosionsbeständigkeit: Prüfdauer 500 h mit Ritzspur gemäß DIN 53 167; Unterwanderung Wb ≤ 2mm
   Korrosionsbeständigkeit: Prüfdauer 500 h im Anschluss an Steinschlagtest gemäß PV 1213; keine Grundmetallkorrosion
   Korrosionsbeständigkeit: Prüfdauer 1000 h; keine Zinkkorrosion, keine Grundmetallkorrosion sowie kein Ablösen der PA-Schicht
   - Chemikalienbeständigkeit:: nach TL 222 Punkt 5; keine Blasenbildung oder Erweichen der Kunststoffschicht aufgetreten Nach 24-stündigem Ablüften und anschließendem Wickeln um einen Dorn (360°) von 16 mm keine sichtbaren Risse oder folienartige Ablösungen des PA-Überzuges aufgetreten
b) Haftungsprüfungen an geprimerten Rohren nach Wasserlagerung, Prüfung mittels Messerspitze:
   Rohre ohne Ritzspur
   Trockenprüfung, einen Tag nach der Beschichtung: sehr gute Haftung
   Trockenprüfung, einen Tag nach der Beschichtung an einem gewickelten Rohr (um 16mm Dorn); sehr gute Haftung
   3 Tage Wasserlagerung, direkt nach Herausnahme sehr gute Haftung
   Rohre mit Ritzspur
   Trockenprüfüng, einen Tag nach der Beschichtung: sehr gute Haftung 3 Tage Wasserlagerung, direkt nach Herausnahme sehr gute Haftung

- 1: Reinigungsanlage
- 2: Antrieb 1
- 3: Primerstation
- 4: Induktion 1 (Spule I - Primertrocknung)
- 5: Induktion 2 (Spule V - Primertrocknung)
- 6: Radiallüfter 1
- 7: Radiallüfter 2
- 8: Antrieb 2
- 9: Induktion 3 (Vorwärmung)
- 10: Auflagerolle 1
- 11: Wirbelsinterbecken inkl. Induktion 4
- 12: Induktion (Glättung)
- 13: ROHR
- 14: Abblasdüse
- 15: Auflagerolle 2
- 16: Wasserbecken
- 17: Auflagerolle 3
- 18: Auflagerolle 4
- 19: Antrieb 4
- 20: Antrieb 5 (Raupenabzug)
- 21: Hacker

## Patentansprüche

1. Verfahren zur chromatfreien Außenbeschichtung von Rohren durch Wirbelsintern mit Hilfe von pulverförmigen, schmelzbaren Polymeren als Beschichtungsmittel, wobei man:
1) in einer Vorbehandlungsanlage die Rohre reinigt,
2) einen Primer auf das Rohr aufbringt,
3) mit einer Mittelfrequenz-Induktionsspule den Primer einbrennt und bei Einsatz eines lösemittelhaltigen Primers das Lösemittel verdampft,
4) einen Radiallüfter zum schnelleren Abführen des verdampften Lösemittels einsetzt,
5) eine Mittelfrequenz-Induktionsspule zur Vorwärmung des Rohres verwendet,
6) mit einem Wirbelsinterbecken mit ggf. integrierter Mittelfrequenz-Induktionsspule eine Beschichtung aufbringt,
7) durch Einbauten im Wirbelsinterbecken, bestehend aus Luftdusche oberhalb des Rohres Pulveranhäufungen vermeidet und den Strömungsleitblechen unterhalb des Rohres Pulvermangel und **dadurch** resultierend Poren an der Unterseite des Rohres vermeidet,
8) ggf. mit einer Mittelfrequenz-Induktionsspule die nicht komplett aufgeschmolzene Beschichtung glättet,
9) auf einer Schmelzstrecke den anhaftenden Beschichtungsbelag durchschmelzt und glattschmelzt,
10) mit einer Luftdusche die Rohroberfläche vorab abkühlt,
11) durch Wasserkühlung die Beschichtung weiter abkühlt und erhärtet.

2. Verfahren nach Anspruch 1,
**dadurch gekennzeichnet,**
**dass** die Induktionsspulen unter den Punkten 6 und 8 in Abhängigkeit der Schichtdicke der Beschichtung wie folgt eingesetzt werden:
Einsatz der Induktionsspule 8,
oder Einsatz der Induktionsspule 6
oder Einsatz der Induktionsspulen 6 und 8.

3. Verfahren zur chromatfreien Außenbeschichten von Rohren durch Wirbelsintern mit Hilfe von pulverförmigen, schmelzbaren Polymeren als Beschichtungsmittel,
wobei man:
1) in einer Vorbehandlungsanlage die Rohre reinigt,
2) einen Primer auf das Rohr aufbringt,
3) mit einer Mittelfrequenz-Induktionsspule den Primer einbrennt und bei Einsatz eines lösemittelhaltigen Primers das Lösemittel verdampft,
4) einen Radiallüfter zum schnelleren Abführen des verdampften Lösemittels einsetzt,
5) ggf. eine Mittelfrequenz-Induktionsspule zur Vorwärmung des Rohres verwendet,
6) mit einem Wirbelsinterbecken mit integrierter Mittelfrequenz-Induktionsspule eine Beschichtung aufbringt,
7) durch Einbauten im Wirbelsinterbecken, bestehend aus Luftdusche oberhalb des Rohres Pulveranhäufungen vermeidet und den Strömungsleitblechen unterhalb des Rohres Pulvermangel und **dadurch** resultierend Poren an der Unterseite des Rohres vermeidet,
8) ggf. mit einer Mittelfrequenz-Induktionsspule die nicht komplett aufgeschmolzene Beschichtung glättet,
9) auf einer Schmelzstrecke den anhaftenden Beschichtungsbelag durchschmelzt und glattschmelzt,
10) mit einer Luftdusche die Rohroberfläche vorab abkühlt,
11) durch Wasserkühlung die Beschichtung weiter abkühlt und erhärtet.

4. Verfahren nach Anspruch 3,
**dadurch gekennzeichnet,**
**dass** die Induktionsspulen unter den Punkten 5 und 8 in Abhängigkeit der Schichtdicke der Beschichtung wie folgt eingesetzt werden:
Einsatz der Induktionsspulen 5 und 8,
oder Einsatz der Induktionsspule 8
oder Einsatz der Induktionsspule 5.

5. Verfahren nach einem der vorhergehenden Ansprüche,
**dadurch gekennzeichnet,**
**dass** als Beschichtungsmittel Polyamid eingesetzt wird.

6. Verfahren nach einem der vorhergehenden Ansprüche,
**dadurch gekennzeichnet,**
**dass** Polyamid 11 oder Polyamid 12 eingesetzt wird.

7. Verfahren nach einem der vorhergehenden Ansprüche,
**dadurch gekennzeichnet,**
**dass** Polyamid 12 aus Fällpulver eingesetzt wird.

8. Verfahren nach einem der vorhergehenden Ansprüche,
**dadurch gekennzeichnet,**
**dass** ein handelsüblicher Haftvermittler in Form von Suspension, Lösung oder Pulver aufgetragen wird.

9. Verfahren nach einem der vorhergehenden Ansprüche,
**dadurch gekennzeichnet,**
**dass** die Polymerschicht 50 bis 1 000 µm beträgt und die mittlere Abweichung 30 % nicht übersteigt.

10. Verfahren nach einem der vorhergehenden Ansprüche,
**dadurch gekennzeichnet,**
**dass** die Polymerschicht 50 bis 300 µm beträgt und die mittlere Abweichung 30 % nicht übersteigt.

11. Verfahren nach einem der vorhergehenden Ansprüche,
**dadurch gekennzeichnet,**
**dass** die Polymerschicht 50 bis 300 µm beträgt und die mittlere Abweichung 20 % nicht übersteigt.

## Claims

1. A process for the chromate-free outer coating of a pipe by fluidized-bed coating with the aid of a pulverulent fusible polymer as coating material, which comprises:
1) cleaning the pipe in a pretreatment system,
2) applying a primer to the pipe,
3) with a medium-frequency induction coil, baking the primer, and, if a solvent-containing primer is used, evaporating the solvent,
4) using a radial fan for faster dissipation of the evaporated solvent,
5) using a medium-frequency induction coil for preheating the pipe,
6) using a fluidized-bed coating pan with, if desired, integrated medium-frequency induction coil to apply a coating,
7) using internals in the fluidized-bed coating pan, comprising an air-flush system above the pipe to eliminate powder accumulation and comprising metal flow-guide panels below the pipe for eliminating powder deficit and resultant pores on the underside of the pipe,
8) if desired using a medium-frequency induction coil to smooth the incompletely molten coating,
9) in a melting section, thoroughly melting the adherent coating deposit and producing a smooth melt,
10)using an air-flush system for preliminary cooling of the pipe surface,
11)using water cooling to further cool and harden the coating.

2. A process according to claim 1,
**characterized in that**,
the induction coils under items 6 and 8 are used as follows, depending on the layer thickness of the coating:
induction coil 8 used,
or induction coil 6 used,
or induction coils 6 and 8 used.

3. A process for the chromate-free outer coating of a pipe by fluidized-bed coating with the aid of a pulverulent fusible polymer as coating material, which comprises:
1) cleaning the pipe in a pretreatment system,
2) applying a primer to the pipe,
3) with a medium-frequency induction coil, baking the primer, and, if a solvent-containing primer is used, evaporating the solvent,
4) using a radial fan for faster dissipation of the evaporated solvent,
5) if desired using a medium-frequency induction coil for preheating the pipe,
6) using a fluidized-bed coating pan with integrated medium-frequency induction coil to apply a coating,
7) using internals in the fluidized-bed coating pan, comprising an air-flush system above the pipe to eliminate powder accumulation and comprising metal flow-guide panels below the pipe for eliminating powder deficit and resultant pores on the underside of the pipe,
8) if desired using a medium-frequency induction coil to smooth the incompletely molten coating,
9) in a melting section, thoroughly melting the adherent coating deposit and producing a smooth melt,
10) using an air-flush system for preliminary cooling of the pipe surface,
11) using water cooling to further cool and harden the coating.

4. A process according to Claim 3,
**characterized in that**
the induction coils under items 5 and 8 are used as follows, depending on the layer thickness of the coating:
induction coils 5 and 8 used,
or induction coil 8 used,
or induction coil 5 used.

5. A process according to any one of the preceding claims,
**characterized in that**
polyamide is used as coating material.

6. A process according to any one of the preceding claims,
**characterized in that**
use is made of nylon-11 or nylon-12.

7. A process according to any one of the preceding claims,
**characterized in that**
use is made of nylon-12 in the form of precipitated powder.

8. A process according to any one of the preceding claims,
**characterized in that**
a commercially available adhesion promoter is applied in the form of suspension, solution, or powder.

9. A process according to any one of the preceding claims,
**characterized in that**
the polymer layer amounts to from 50 to 1 000 µm and the mean deviation does not exceed 30%.

10. A process according to any one of the preceding claims,
**characterized in that**
the polymer layer amounts to from 50 to 300 µm and the mean deviation does not exceed 30%.

11. A process according to any one of the preceding claims,
**characterized in that**
the polymer layer amounts to from 50 to 300 µm and the mean deviation does not exceed 20%.

## Revendications

1. Procédé de revêtement extérieur sans chromate de tubes par application en lit fluidisé à l'aide de polymères fondants en poudre comme agent de revêtement, dans lequel
I) on nettoie les tubes dans une installation de prétraitement,
2) on applique une couche de fond sur le tube,
3) on recuit la couche de fond au moyen d'une bobine d'induction moyenne fréquence et évapore le solvant si l'on utilise une couche de fond contenant un solvant,
4) on utilise un ventilateur radial pour l'évacuation plus rapide du solvant évaporé,
5) on utilise une bobine d'induction moyenne fréquence pour préchauffer le tube,
6) on applique un revêtement à l'aide d'un bassin à lit fluidisé avec le cas échéant une bobine d'induction moyenne fréquence intégrée,
7) on évite des accumulations de poudre par des installations telles qu'une douche d'air dans le bassin à lit fluidisé au-dessus du tube, et on évite un manque de poudre aux tôles conductrices de flux en dessous du tube et des pores qui en résultent à la face inférieure du tube,
8) on lisse le cas échéant avec une bobine d'induction moyenne fréquence le revêtement non encore fondu complètement,
9) on parfond et on lisse sur une trajectoire de fusion la couche de revêtement adhérente,
10) on refroidit préalablement la surface du tube avec une douche d'air,
11) on poursuit le refroidissement du revêtement par refroidissement à l'eau et on le durcit.

2. Procédé selon la revendication 1,
**caractérisé en ce que**
les bobines d'induction indiquées aux points 6) et 8) sont mises en oeuvre comme suit en fonction de l'épaisseur de couche du revêtement :
mise en oeuvre de la bobine d'induction 8),
ou mise en oeuvre de la bobine d'induction 6).
ou mise en oeuvre des bobines d'induction 6) et 8).

3. Procédé de revêtement extérieur sans chromate de tubes par application en lit fluidisé à l'aide de polymères fondants en poudre comme agent de revêtement, dans lequel
1) on nettoie les tubes dans une installation de prétraitement,
2) on applique une couche de fond sur le tube,
3) on recuit la couche de fond au moyen d'une bobine d'induction moyenne fréquence et on évapore le solvant si l'on utilise une couche de fond contenant un solvant,
4) on utilise un ventilateur radial pour l'évacuation plus rapide du solvant évaporé,
5) on utilise le cas échéant une bobine d'induction moyenne fréquence pour préchauffer le tube,
6) on applique un revêtement à l'aide d'un bassin à lit fluidisé avec bobine d'induction moyenne fréquence intégrée,
7) on évite des accumulations de poudre par des installations telles qu'une douche d'air dans le bassin à lit fluidisé au-dessus du tube, et on évite un manque de poudre aux tôles conductrices de flux en dessous du tube et des pores qui en résultent à la face inférieure du tube,
8) on lisse le cas échéant avec une bobine d'induction moyenne fréquence le revêtement pas encore fondu complètement,
9) on parfond et on lisse sur une trajectoire de fusion la couche de revêtement adhérente,
10) on refroidit préalablement la surface du tube avec une douche d'air.
11) on poursuit le refroidissement du revêtement par refroidissement à l'eau et on le durcit.

4. Procédé selon la revendication 3,
**caractérisé en ce que**
les bobines d'induction indiquées aux points 5) et 8) sont mises en oeuvre comme suit en fonction de l'épaisseur de couche du revêtement :
mise en oeuvre des bobines d'induction 5) et 8),
ou mise en oeuvre de la bobine d'induction 8,
ou mise en oeuvre de la bobine d'induction 5.

5. Procédé selon l'une quelconque des revendications précédentes,
**caractérisé en ce qu'**
comme produit de revêtement on utilise du polyamide.

6. Procédé selon l'une quelconque des revendications précédentes,
**caractérisé en ce qu'**
on utilise du polyamide 11 ou du polyamide 12.

7. Procédé selon l'une quelconque des revendications précédentes,
**caractérisé en ce que**
comme poudre de précipitation on utilise du polyamide 12.

8. Procédé selon l'une quelconque des revendications précédentes,
**caractérisé en ce qu'**
on applique un agent adhésif du commerce en forme d'une suspension, d'une solution ou d'une poudre.

9. Procédé selon l'une quelconque des revendications précédentes,
**caractérisé en ce que**
la couche polymère présente une épaisseur de 50 à 1 000 µm et l'écart moyen ne dépasse pas 30 %.

10. Procédé selon l'une quelconque des revendications précédentes,
**caractérisé en ce que**
la couche polymère présente une épaisseur de 50 à 300 µm et l'écart moyen ne dépasse pas 30 %.

11. Procédé selon l'une quelconque des revendications précédentes,
**caractérisé en ce que**
la couche polymère présente une épaisseur de 50 à 300 µm et l'écart moyen ne dépasse pas 20 %.
